# EUROPÄISCHE PATENTSCHRIFT

(11) **EP 3 511 467 B1**
(45) Veröffentlichungstag und Bekanntmachung des Hinweises auf die Patenterteilung: **27.05.2020**
(21) Anmeldenummer: 18211612.9
(22) Anmeldetag: 11.12.2018
(51) Int. Cl.: E01B 31/18, E01B 31/12, B23K 9/04

(54) **VERFAHREN ZUM REKONSTRUIEREN EINES SCHIENENPROFILS**
METHOD FOR RECONSTRUCTING A RAIL PROFILE
PROCÉDÉ DE RECONSTRUCTION D'UN PROFILÉ DE RAIL

(30) Priorität: 15.01.2018 DE 102018100729
(43) Veröffentlichungstag der Anmeldung: 17.07.2019
(73) Patentinhaber: Rail Maintenance Group AG, 5102 Rupperswil (CH)
(72) Erfinder: Dr. Merz, Peter, 25557 Beldorf (DE); Hülsbusch, Manuel, 46286 Dorsten (DE)
(74) Vertreter: Keilitz, Wolfgang

(56) Entgegenhaltungen:
- WO-A1-2017/200401
- BE-A- 532 414
- DE-A1- 19 539 590
- RU-C1- 2 624 752

## Beschreibung

Die vorliegende Erfindung betrifft die Reparatur von Schienen für Schienenfahrzeuge, wie z. B. Eisenbahn- oder Straßenbahnschienen, die aus Metall bestehen. Die Erfindung betrifft insbesondere ein Verfahren zum Rekonstruieren des Schienenprofils von verschlissenen Schienen eines Gleises, gemäß dem Oberbegriff des Anspruchs 1.

### HINTERGRUND DER ERFINDUNG

Eisenbahn- oder Straßenbahnschienen werden beim Befahren mit Schienenfahrzeugen in der Regel stark beansprucht und unterliegen daher einem relativ hohen Verschleiß. Typische Verschleißerscheinungen sind z. B. Ausfahrungen auf der Lauffläche oder an Seitenflächen der Schiene. Im Folgenden werden verschiedene Verschleißerscheinungen und die nachfolgende Rekonstruktion des Schienenprofils, wie sie nach betriebsinternen Kenntnissen durchgeführt wird, anhand der Figuren 1 bis 4 am Beispiel einer Straßenbahnschiene kurz erläutert.

Fig. 1 zeigt eine Querschnittsansicht einer typischen Straßenbahnschiene 1 für einen eingedeckten Bereich, die dazu vorgesehen ist, in eine Fahrbahn oder einen Fußgängerbereich flächenbündig zur Oberfläche eingesetzt zu werden. Die Schiene 1 umfasst einen Fahrkopf 3 mit einer Lauffläche 7, auf der die Räder eines Schienenfahrzeugs abrollen. An den Fahrkopf 3 angrenzend ist außerdem eine Rille 6 vorgesehen, in der der Spurkranz der Räder des Schienenfahrzeugs geführt wird. Außen angrenzend befindet sich dann der sogenannte Radlenker 5. Der Übergangsbereich zwischen der Lauffläche 7 und der Rille 6 wird als Fahrkante 4 bezeichnet.

An der Unterseite des Fahrkopfes 3 ist ein schmaler, stegartiger Übergangsbereich 9 gebildet, der in einen Schienenfuß 2 mündet. Wie eingangs erwähnt wurde, unterliegen derartige Schienen 1 einem erheblichen Verschleiß. Typische Verschleißerscheinungen sind beispielhaft in Fig. 2 dargestellt.

Wie in Fig. 2 zu erkennen ist, zeigt die Schiene 1 eine Ausfahrung 10 in der Lauffläche 7, die durch das Abrollen der Räder von Schienenfahrzeugen entstanden ist. Außerdem zeigt die Schiene 1 seitliche Verschleißerscheinungen 11, 12 an der Fahrkante 4 sowie am Radlenker 5, wie sie insbesondere an Kurvenstrecken auftreten. Darüber hinaus kann auch der Rillenboden der Rille 6 abgenutzt sein, wie schematisch dargestellt ist.

Um das ursprüngliche Schienenprofil zu rekonstruieren, werden nach betriebsinternen Kenntnissen mittels eines Schweißverfahrens (so genanntes Auftragsschweißen) mehrere Lagen von metallischem Material auf den verschlissenen Bereich 10 - 12 aufgebracht.

Fig. 3 zeigt einen Zustand, in dem bereits mehrere übereinander liegende Lagen 8a - 8x metallischen Materials 14 auf die verschlissenen Bereiche 10 - 12 der Schiene 1 aufgebracht wurden. Jede der Lagen 8a - 8x kann beispielsweise 1 mm bis 5 mm dick sein. Die oberste Lage ist dabei eine sogenannte Decklage 20, die sich dadurch auszeichnet, dass sie über ein gewünschtes Soll-Profil 13 der Schiene, welches rekonstruiert werden soll (in der Regel entspricht dieses etwa dem ursprünglichen Profil im Neuzustand), nach außen übersteht und deren Materialhärte den Vorgaben angepasst werden kann. Nach dem Auftragen der Decklage 20 wird die Oberfläche der Schiene 1 dann so weit abgeschliffen, bis das gewünschte Soll-Profil 13 erreicht ist.

Der finale Zustand ist in Fig. 4 dargestellt. Wie zu erkennen ist, hat der Fahrkopf 3 in Fig. 4 wieder sein ursprüngliches Profil. Die ausgefahrenen bzw. verschlissenen Bereiche 10 - 12 sind mit dem metallischem Material 14 aufgefüllt.

Das vorstehend beschriebene Verfahren zum Rekonstruieren des Profils einer Schiene 1 hat den Nachteil, dass nach dem Auftragsschweißen, wenn die Schiene 1 abkühlt, im aufgetragenen Material 14 ein relativ hoher Anteil an Martensit entsteht. Martensit ist im Vergleich zu Schienenstahl sehr hart und spröde, wodurch es zu einer Rissbildung an den geschweißten Bereichen kommen kann.

Außerdem verschlechtert sich die Materialgüte und die Schiene wird schneller abgenutzt. Um die Ausbildung von Martensit zu verringern, ist es bekannt, die Schiene im Schweißbereich vorzuwärmen. Dadurch wird ein Wärmestau erzeugt, der dazu führt, dass das aufgetragene Material langsamer abkühlt und sich somit die Martensitbildung verringert. Dies geschieht im offenen Oberbau bei Vorwärmtemperaturen von üblicherweise 300°C bis 400°C. Eine Rillenschiene im eingedeckten Bereich kann aber nur bis maximal 160°C vorgewärmt werden, da es bei höheren Temperaturen zu Beschädigungen von Bauteilen und Konstruktionselementen im umliegenden Bereich kommen kann. Wegen der niedrigen Vorwärmtemperaturen kommt es daher insbesondere im eingedeckten Bereich weiterhin zu einer Martensitbildung im aufgetragenen Material.

Ein allgemeines Verfahren zum Reparieren von Bauteilen durch Einsetzten eines in einem Schichtprozess hergestellten Produkts ist aus der WO 2017/200401 A1 bekannt.

Die RU 2 624 752 C1 offenbart ein Verfahren zum Rekonstruieren des Schienenprofils von verschlissenen Schienen, bei dem mehrere übereinander liegende Lagen metallischen Materials auf einen verschlissenen Bereich der Schiene aufgetragen werden, bis hin zum Auftragen einer Decklage, die über ein gewünschtes Soll-Profil der Schiene nach außen übersteht, sowie wenigstens einer weiteren Lage aus einem metallischen Material auf die Decklage. Aus der DE 195 39 590 A1 und der BE 532 414 A sind weitere Methoden zum Rekonstruieren des Schienenprofils von verschlissenen Schienen bekannt, bei denen mehrere übereinander liegende Lagen metallischen Materials auf einen verschlissenen Bereich der Schiene aufgetragen werden.

### AUFGABE DER ERFINDUNG

Es ist daher eine Aufgabe der vorliegenden Erfindung, ein Verfahren zum Rekonstruieren des Schienenprofils von verschlissenen Schienen zu schaffen, mit dem die Materialgüte der rekonstruierten Schiene mit vergleichsweise geringem Aufwand deutlich verbessert werden kann, bei einer deutlich niedrigeren Vorwärmtemperatur.

Gelöst wird diese Aufgabe gemäß der Erfindung durch die im Patentanspruch 1 angegebenen Merkmale. Weitere Ausführungsformen der Erfindung ergeben sich aus den Unteransprüchen.

Gemäß der Erfindung wird ein Verfahren zum Rekonstruieren des Schienenprofils von verschlissenen Schienen, insbesondere Eisenbahn- oder Straßenbahnschienen, vorgeschlagen, das die folgenden Schritte umfasst: das Auftragen mehrerer übereinander liegender Lagen metallischen Materials auf einen verschlissenen Bereich der Schiene, bis hin zum Auftragen einer Decklage mit definierter Soll-Härte, die über ein gewünschtes Sollprofil der Schiene, welches rekonstruiert werden soll, nach außen übersteht; das Auftragen wenigstens einer weiteren Lage, welche im Folgenden auch als Opferlage bezeichnet wird, aus einem metallischen Material auf die Decklage, und das vollständige Abtragen der Opferlage und eines Teils der Decklage bis zum Erreichen des Sollprofils.

Durch das Auftragen der so genannten Opferlage auf die Decklage wird erreicht, dass die Opferlage die darunter liegenden Lagen erwärmt, wodurch es zu einem Anlassprozess kommt, der den Martensitanteil in den darunter liegenden Lagen verringert. Dadurch kann die Materialgüte der rekonstruierten Schiene mit einem relativ geringen Aufwand deutlich verbessert werden. In einer erfindungsgemäß rekonstruierten Schiene kommt es dadurch zu weniger Rissbildungen und die Schiene hat längere Standzeiten.

Gemäß der Erfindung wird weiterhin der zu rekonstruierende Abschnitt der Schiene vor dem Auftragen der einzelnen Lagen auf eine vorgegebene Vorwärmtemperatur aufgewärmt. Das Vorwärmen kann beispielsweise mit einem Gasbrenner oder einem elektrischen Heizgerät durchgeführt werden. Die Vorwärmtemperatur beträgt weniger als 80°C. Sie kann beispielsweise bei etwa 50°C liegen. Die Vorwärmtemperatur ist dabei eine Temperatur, die direkt auf der Schweißung oder in unmittelbarer Nähe davon gemessen wird. Durch die niedrige Vorwärmtemperatur wird die während des Schweißprozesses herrschende Maximaltemperatur um bis zu 50°C abgesenkt. Eine Schädigung von umliegenden Konstruktionselementen kann dadurch weitestgehend verhindert werden.

Die auf die Decklage aufgetragene Opferlage hat vorzugsweise eine Dicke von wenigstens 1 mm. Gemäß einer bevorzugten Ausführungsform der Erfindung beträgt die Dicke der Opferlage zwischen 1 und 5 mm.

Die Decklage kann prinzipiell aus demselben metallischen Material wie die darunter liegenden Lagen, oder alternativ auch aus einem anderen metallischen Material bestehen. Das Material der darunterliegenden Lagen ist vorzugsweise ein schweißbarer Stahl. Die Regelhärte liegt beispielsweise im Bereich 200 HV - 300 HV (Vickershärte). Das Material der Decklage ist vorzugsweise ebenfalls ein schweißbarer Stahl, die Härte kann je nach Legierungsbestandteilen im Bereich 200 HV - 500 HV gewählt werden.

Die auf die Decklage aufgebrachte Opferlage kann ebenfalls aus demselben oder einem anderen metallischen Material bestehen wie die darunterliegenden Lagen. Das Material der Opferlage ist vorzugsweise ein schweißbarer Stahl, im einfachsten Fall mit normaler Regelhärte von 200 HV - 300 HV.

### KURZE BESCHREIBUNG DER ZEICHNUNGEN

Die Erfindung wird nachstehend anhand der beigefügten Zeichnungen beispielhaft näher erläutert. Es zeigen:
Fig. 1 ein Profil einer beispielhaften Straßenbahnschiene im Neuzustand;
Fig. 2 die Schiene von Fig. 1 in einem abgenutzten Zustand;
Fig. 3 die Schiene von Fig. 1 in einem gemäß betriebsinternen Kenntnissen teilweise rekonstruierten Zustand;
Fig. 4 die Schiene von Fig. 3 im gemäß betriebsinternen Kenntnissen vollständig rekonstruierten Zustand;
Fig. 5 die Schiene von Fig. 1 in einem gemäß der Erfindung teilweise rekonstruierten Zustand, in dem eine zusätzliche Opferlage auf die Decklage aufgetragen worden ist; und
Fig. 6 die Schiene von Fig. 5 im vollständig rekonstruierten Zustand.

Bezüglich der Erläuterung der Fig. 1 und 2 wird auf die Beschreibungseinleitung verwiesen. Die in Fig. 2 dargestellte Schiene 1 zeigt mehrere verschlissene Bereiche 10, 11, 12, die im Laufe der Zeit durch Abnutzung entstanden sind. Um das ursprüngliche Profil 13 der Schiene 1 zu rekonstruieren, kann beispielsweise folgendes Verfahren durchgeführt werden:

In einem ersten Schritt werden vorzugsweise altes Schweißgut und andere Rückstände wie Rost, Schmiermaterial und Dreck durch Abschleifen der Schiene 1 entfernt. Zudem wird dadurch ein gleichmäßig geformter Schweißbereich hergestellt.

Danach wird der zu rekonstruierende Bereich der Schiene 1 auf eine vorgegebene Vorwärmtemperatur gebracht. Dies kann beispielsweise mittels eines Gasbrenners oder eines elektrischen Heizgeräts durchgeführt werden. Die Vorwärmtemperatur im Schweißbereich liegt dabei vorzugsweise bei 100°C oder weniger und erfindungsgemäß unter 80°C. Sie kann beispielsweise etwa 50°C betragen. Sofern die Schiene z. B. aufgrund von Sonneneinstrahlung die gewünschte Temperatur bereits aufweist, kann auf das Vorwärmen verzichtet werden. Ein Vorwärmen erfolgt vorzugsweise nur, wenn die Schienentemperatur niedriger als die gewünschte Temperatur ist.

Danach wird Schweißgut in mehreren übereinanderliegenden Lagen 8a - 8x jeweils auf die verschlissenen Bereiche 10, 11, 12 der Schiene 1 aufgetragen. Typischerweise können beispielsweise ein bis zwölf Lagen aus einem metallischen Material 14 aufgeschweißt werden, die jeweils eine Stärke von 1-10 mm aufweisen können.

Wie in Fig. 3 zu sehen ist, wird als vorläufiger Abschluss eine sogenannte Decklage 20 auf die darunter liegenden Lagen 8a - 8x aufgetragen, die über das gewünschte Soll-Profil 13 nach außen übersteht. Die Decklage 20 kann ebenfalls eine Stärke von 1-10 mm aufweisen. Sie kann auch aus demselben oder aus einem unterschiedlichen Material bestehen, wie die darunter liegenden Lagen 8a - 8x.

Gemäß der Erfindung wird die Decklage 20 aber nicht abgeschliffen, wie in Fig. 4 gezeigt ist, sondern es wird eine weitere Lage 40 - die sogenannte Opferlage - aus einem metallischen Material 14 auf die Decklage 20 aufgetragen. Dadurch wird die darunter liegende Decklage 20 erwärmt und es kommt zu einem Anlassprozess, der dazu führt, dass sich der Martensitanteil in der Decklage 20 und den darunter liegenden Lagen 8a - 8x verringert und sich die Materialgüte der Schiene entsprechend verbessert. Fig. 5 zeigt einen Zustand, in dem an verschiedenen rekonstruierten Bereichen jeweils eine Opferlage 40 aufgebracht ist.

In einem abschließenden Schritt wird dann, nach Entfernen von Schlacke, das ursprüngliche Profil bzw. Soll-Profil 13 der Schiene 1 durch einen Schleif- oder Fräsprozess wieder hergestellt. Fig. 6 zeigt schließlich die fertig rekonstruierte Schiene 1.

Für das Aufbringen der einzelnen Lagen 8a - 8x, 20, 40 können verschiedene aus dem Stand der Technik bekannte Schweißverfahren eingesetzt werden, wie zum Beispiel Lichtbogenschweißen, Metallschutzgasschweißen, Unterpulverschweißen, Laserschweißen oder Induktionsschweißen.

## Patentansprüche

1. Verfahren zum Rekonstruieren des Schienenprofils von verschlissenen Schienen (1) für Schienenfahrzeuge, umfassend folgende Schritte:
- Auftragen mehrerer übereinander liegender Lagen (8a - 8x) metallischen Materials (14) auf einen verschlissenen Bereich (10, 11, 12) der Schiene (1), bis hin zum Auftragen einer Decklage (20), die über ein gewünschtes Soll-Profil (13) der Schiene (1) nach außen übersteht,
- Auftragen wenigstens einer weiteren Lage (40) aus einem metallischen Material (14) auf die Decklage (20) und
- vollständiges Abtragen der weiteren Lage (40) und eines Teils der Decklage (20) bis zum Erreichen des Soll-Profils (13)
**dadurch gekennzeichnet, dass**
die Schiene (1) an einem zu rekonstruierenden Schienenabschnitt auf eine vorgegebene Vorwärmtemperatur vorgewärmt wird, wobei die Vorwärmtemperatur niedriger ist als 80°C und insbesondere etwa 50°C beträgt.

2. Verfahren nach Anspruch 1,
**dadurch gekennzeichnet, dass**
die auf der Decklage (20) aufgetragene weitere Lage (40) eine Dicke von wenigstens 2 mm, insbesondere zwischen 2 mm und 5 mm aufweist.

3. Verfahren nach Anspruch 1 oder 2,
**dadurch gekennzeichnet, dass**
die Decklage (20) aus einem anderen metallischen Material besteht wie die darunter liegenden Lagen (8a - 8x).

4. Verfahren nach einem der vorhergehenden Ansprüche,
**dadurch gekennzeichnet, dass** die auf die Decklage (20) aufgebrachte weitere Lage (40) aus einem anderen metallischen Material besteht wie die darunter liegenden Lagen (8a - 8x, 20).

## Claims

1. Method for reconstructing the rail profile of worn rails (1) for rail vehicles, comprising the following steps:
- applying several layers (8a - 8x), overlying one another, of metallic material (14) onto a worn region (10, 11, 12) of the rail (1), culminating in the application of a top layer (20) which projects outwards over a desired target profile (13) of the rail (1),
- applying at least one further layer (40) made of a metallic material (14) onto the top layer (20) and
- complete removal of the further layer (40) and a part of the top layer (20) until the target profile (13) is achieved
**characterised in that**
the rail (1) is preheated to a predetermined preheating temperature on a rail section which is to be reconstructed, wherein the preheating temperature is lower than 80°C and is in particular approximately 50°C.

2. Method according to claim 1,
**characterised in that**
the further layer (40) applied on the top layer (20) has a thickness of at least 2mm, in particular between 2mm and 5mm.

3. Method according to claim 1 or 2,
**characterised in that**
the top layer (20) consists of a different metallic material to the layers (8a - 8x) underlying it.

4. Method according to one of the preceding claims,
**characterised in that** the further layer (40) applied onto the top layer (20) consists of a metallic material which is different from the layers underlying it (8a - 8x, 20).

## Revendications

1. Procédé de reconstruction d'un profil de rail (1) usé pour des véhicules sur rail, comprenant les étapes suivantes :
- l'application de plusieurs couches superposées (8a à 8x) d'un matériau métallique (14) sur une zone usée (10, 11, 12) du rail (1), jusqu'à l'application d'une couche supérieure (20), qui fait saillie vers l'extérieur pardessus un profil du rail (1) théorique (13) souhaité,
- l'application d'au moins une couche supplémentaire (40) d'un matériau métallique (14) sur la couche supérieure (20), et
- le retrait complet de la couche supplémentaire (40) et d'une partie de la couche supérieure (20) jusqu'à l'obtention du profil théorique (13)
**caractérisé en ce que**
le rail (1), au niveau d'une section de rail à reconstruire, est préchauffé à une température de préchauffage prédéterminée, la température de préchauffage étant inférieure à 80 °C et s'élevant en particulier à environ 50 °C.

2. Procédé selon la revendication 1,
**caractérisé en ce que**
les couches supplémentaires (40) appliquées sur la couche supérieure (20) présentent une épaisseur d'au moins 2 mm, en particulier comprise entre 2 mm et 5 mm.

3. Procédé selon la revendication 1 ou la revendication 2,
**caractérisé en ce que**
la couche supérieure (20) est constituée d'un matériau métallique différent de celui des couches sous-jacentes (8a à 8x).

4. Procédé selon l'une quelconque des revendications précédentes,
**caractérisé en ce que** la couche supplémentaire (40) disposée sur la couche supérieure (20) est constituée d'un matériau métallique différent de celui des couches sous-jacentes (8a à 8x, 20).
